# FASCICULE DE BREVET EUROPEEN

(11) **EP 1 023 189 B1**
(45) Date de publication et mention de la délivrance du brevet: **19.12.2001**
(21) Numéro de dépôt: 98949044.6
(22) Date de dépôt: 13.10.1998
(51) Int. Cl.: B44F 9/04, E04D 3/32

(54) **ELEMENT DE COUVERTURE DE TOITURE PREFABRIQUE**
ABDECKELEMENT FÜR VORGEFERTIGTES DACH
PREFABRICATED ROOFING ELEMENT

(30) Priorité: 14.10.1997 FR 9712829
(43) Date de publication de la demande: 02.08.2000
(73) Titulaire: SCIEL - Société de Création Intégrale pour Entreprise et Loisirs -, 44190 Clisson (FR)
(72) Inventeur: COCAULT, Alain, F-85610 Cugand (FR)
(74) Mandataire: Dawidowicz, Armand
(86) Numéro de dépôt international: FR9802187
(87) Numéro de publication internationale: WO9919154

(56) Documents cités:
- DE-A- 1 802 391
- FR-A- 2 360 395
- US-A- 4 760 679

## Description

La présente invention concerne un élément de couverture de toiture préfabriqué se présentant sous forme d'un stratifié.

Elle concerne plus particulièrement un élément de couverture de toiture composé de sa face interne vers sa face externe exposée aux intempéries d'au moins une première couche continue constituant l'âme dudit élément et formée d'un mélange d'au moins un liant et de matériaux de renfort, d'une deuxième couche continue d'un produit de protection aux ultraviolets et aux intempéries dit gelcoat, constitué du mélange d'au moins une résine synthétique, de préférence thermodurcissable, telle qu'une résine polyester, d'un constituant teintant dans la masse ladite résine et d'un catalyseur.

Les tuiles à emboîtement ont été utilisées couramment selon de multiples procédés pour la couverture d'habitations. Ces tuiles constituées généralement d'argile cuite permettent d'obtenir des couvertures très étanches et résistantes mais lourdes et très exposées à la rupture, en particulier en cas de grêle. On a donc vu apparaître sur le marché, pour la couverture de toits, des plaques en matières synthétiques auxquelles on a imprimé la forme des tuiles à emboîtement. Ces plaques légères, résistantes aux intempéries, n'ont toutefois pas remporté le succès commercial escompté essentiellement pour deux raisons. D'une part, l'utilisation de matériaux à base d'amiante, tels que le fibrociment (marque déposée), présente des risques pour la santé des utilisateurs. D'autre part, ces plaques offrent une mauvaise imitation de l'aspect naturel des produits traditionnels, tels que tuiles et ardoises, cette mauvaise imitation s'accompagnant en outre d'une dégradation rapide dans le temps de cet aspect.

Des solutions concernant le premier problème exposé ci-dessus ont été trouvées et sont exposées notamment dans les brevets français FR-A-2.451.429 et FR-A-2.522.348. Les éléments de toiture décrits dans ces brevets sont obtenus par utilisation de résines armées exemptes de risques pour la santé des occupants d'une habitation. Toutefois, la composition de tels éléments de toiture et les procédés de fabrication retenus ne donnent pas satisfaction en terme d'apparence du produit et en terme de tenue dans le temps de ce produit.

Le brevet FR-A-2.522.348 préconise, pour imiter l'aspect des produits traditionnels, l'utilisation de granulats qui posent des problèmes d'homogénéisation du mélange et de répartition des granulats à la surface du produit fini.

Le brevet FR-A-2.451.429 préconise, quant à lui, l'utilisation d'un gelcoat teinté présentant un aspect rugueux susceptible d'engendrer un certain nombre d'inconvénients tels que la rétention de poussières et, le développement de mousses au niveau des rugosités.

Le brevet FR-A-2.360.395 concerne essentiellement la fabrication d'un moule de série en polyester ou autre thermodurcissable à partir d'un noyau enduit d'un crépis plastique ou hydraulique. Ce brevet décrit à titre accessoire un procédé de fabrication en série de pièces au moyen d'un tel moule. Ce procédé comprend une étape de revêtement d'une paroi du moule d'un gel coat teinté puis une étape de revêtement de ce moule d'un mélange résine + fibres. Le gel coat pourra se présenter sous forme d'une couche continue ou sous forme de "mouchetés" de couleurs différentes.

Un but de la présente invention est de pallier les inconvénients précités en proposant un élément de couverture de toiture préfabriqué d'apparence très proche des produits traditionnels, tels que tuiles et ardoises, qui vieillisse bien dans le temps et à l'eau et qui soit fabricable au moyen d'un procédé industriel.

Un autre but de la présente invention est de proposer un procédé de fabrication d'un élément de couverture de toiture préfabriqué aisé à mettre en oeuvre et permettant l'obtention rapide du produit fini.

A cet effet l'invention a pour objet un élément de couverture de toiture préfabriqué se présentant sous forme d'un stratifié composé de sa face interne vers sa face externe exposée aux intempéries, d'au moins une première couche continue constituant l'âme dudit élément et formée d'un mélange d'au moins un liant thermodurcissable et de matériaux de renfort, d'une deuxième couche continue d'un revêtement de protection aux ultraviolets et aux intempéries dit gelcoat constitué du mélange d'au moins une résine synthétique, de préférence thermodurcissable, telle qu'une résine polyester, d'un constituant teintant dans la masse ladite résine et d'un catalyseur, cet élément étant caractérisé en ce qu'il comporte en outre, au moins une troisième couche discontinue d'une peinture répartie de manière irrégulière à la surface de la deuxième couche et composée de matériaux non miscibles avec les constituants de la deuxième couche pour former à la surface de la deuxième couche des taches conférant en coopération avec la deuxième couche dudit élément un aspect imitant l'aspect des matériaux traditionnels tels que les ardoises ou les tuiles.

Selon une forme de réalisation préférée de l'invention, la troisième couche de l'élément de couverture est constituée d'une peinture à base essentiellement d'une résine thermoplastique choisie dans le groupe des résines polyuréthanne, acrylique, ou des résines bi-composants acrylique-uréthane, d'un catalyseur apte à favoriser la polymérisation de ladite résine et de pigments.

L'invention a encore pour objet, un procédé de fabrication d'un élément de couverture de toiture préfabriqué caractérisé en ce qu'on dépose par projection sous forme de gouttelettes irrégulières à la surface de la cavité de moulage d'un moule de forme correspondant à la forme d'une portion de couverture à reproduire, une peinture pour former la couche dite supérieure d'un élément de couverture de toiture stratifié, en ce qu'on recouvre, après durcissement, cette couche d'une deuxième couche continue d'un enduit de protection aux intempéries et aux ultraviolets dit gel coat constitué d'un mélange à base d'une résine synthétique de préférence thermodurcissable teintée non miscible avec la peinture de la couche supérieure et en ce qu'on applique après durcissement de cette deuxième couche, une couche apte à former l'âme dudit élément, cette couche étant constituée d'au moins un matériau de renfort et d'un liant thermodurcissable.

L'invention sera plus particulièrement décrite ci-après à partir d'un exemple de réalisation de l'invention.

L'élément de couverture de toiture, objet de l'invention, se présente sous forme d'une pièce dont la conformation est fonction du matériel traditionnel à imiter. Cette conformation est généralement obtenue par moulage. Ainsi, dans le cas d'un élément de couverture imitant la tuile, la pièce conformée imite par des empreintes plusieurs rangées successives d'éléments tels que des tuiles, les bords de cette pièce étant conformés pour permettre un assemblage par recouvrement desdits bords lors du positionnement côte à côte de deux pièces identiques sur une charpente de toit.

Cet élément de couverture de toiture se présente sous forme d'un stratifié composé d'au moins trois couches. La première couche encore appelée âme dudit élément et constituant la face interne dudit élément est formée d'un mélange d'au moins un liant thermodurcissable et de matériaux de renfort. A titre de liant thermodurcissable, on peut citer les résines polyesters, phénoliques, furaniques, époxy ou autres. Toutefois, dans un mode de réalisation préféré de cette âme, celle-ci est constituée d'un mélange d'au moins une résine thermodurcissable teintée dans la masse, telle qu'une résine polyester teintée, et de fibres de verres, les fibres de verres étant présentes dans ledit mélange dans une proportion comprise dans la plage [20-30 %]en poids. A titre d'exemple, pour cette première couche, on peut utiliser une résine de polyester insaturé diluée au styrène et au méthacrylate de méthyle. Cette résine est accélérée au moyen d'un accélérateur, tel qu'une solution d'octoate de cobalt à 6 %, puis durcie au moyen d'un catalyseur, tel qu'un peroxyde soit de méthyl éthyle cétone soit d'acétyle acétone (2-4-pentanedione). Une telle résine est disponible commercialement et vendue par la Sté Reichhold sous la référence Dion FR 7722.00. D'autres résines de polyester insaturé préaccélérées telles que la résine Viapal VUP 4754 BEMT fabriquée par Vianova Resins peuvent être utilisées.

La deuxième couche de cet élément est une couche continue d'un revêtement de protection, dit gelcoat, constitué du mélange d'au moins une résine synthétique, de préférence thermodurcissable, telle qu'une résine polyester, d'un constituant teintant dans la masse ladite résine, et d'un catalyseur. L'épaisseur de cette deuxième couche est généralement comprise dans la plage [0,3-0,5 mm]. En outre, les constituants de la première et de la deuxième couches servant à la teinture desdites couches sont choisis de manière telle que la teinte de la première couche est identique à celle de la deuxième couche. A titre de constituant teintant dans la masse ladite résine, on peut citer le titane rutile traité au chlore. De manière plus générale, les teintes de l'âme et de la deuxième couche sont obtenues à partir de bases de blanc, bleu, ou noir pour un élément de couverture imitant l'ardoise et à partir de bases jaune, rouge, orange pour un élément de couverture imitant la tuile. En d'autres termes, les teintes finales de l'âme et de la deuxième couche peuvent être pour un élément de couverture imitant l'ardoise de type RAL 7015, 7016 ou 7021 et pour un élément de couverture imitant la tuile de type RAL 2001 à 2010.

Ce stratifié comporte encore au moins une troisième couche constituant la face externe exposée aux intempéries dudit élément. Cette troisième couche est une couche discontinue d'une peinture répartie de manière irrégulière à la surface de la deuxième couche. Cette troisième couche est composée de matériaux non miscibles avec les constituants de la deuxième couche pour former à la surface de la deuxième couche des taches conférant audit élément, en coopération avec la deuxième couche, un aspect imitant celui des matériaux traditionnels tels que les ardoises ou les tuiles. Cette troisième couche est de préférence constituée d'une peinture, à base essentiellement d'une résine choisie dans le groupe des résines polyuréthanne, acrylique, acrylique-uréthane, d'un catalyseur apte à favoriser la polymérisation de ladite résine et de pigments de teinte noire.

Cette peinture constitutive de la troisième couche recouvre au plus 15 % de la surface de la deuxième couche. Cette troisième couche est appliquée à la surface de la deuxième couche sous forme de gouttelettes par projection. Le détail de cette projection sera décrit ci-après. Généralement, la résine de cette troisième couche est constituée d'une base appartenant de préférence à la famille des composés acryliques hydroxylés et/ou des composés à base d'uréthane et d'un diluant constitué par un solvant organique, tel que l'acétate de 2-butoxyéthyle, l'acétate d'éthyle ou similaire. Le catalyseur appartient généralement à la famille des polyisocyanates. Ainsi à titre de base, on peut utiliser une base Deltron HS sauf 914 fabriquée par PPG industries SA et constituée essentiellement de prépolymères isocyanates (N=C=O libre) et de solvants organiques. A titre de diluant, on peut utiliser le diluant D807 S0741 de PPG Industries SA et comme catalyseur le D802 durcisseur STP de cette même entreprise. La teinte de la peinture varie selon l'aspect de vieillissement souhaité.

Ainsi, au regard de ce qui vient d'être précisé ci-dessus, une composition type d'un élément de couverture de toiture peut être définie comme suit :

### Âme de l'élément :

Accélérateur : octoate de cobalt à 6 % : 0,5 % poids total de la résine
Résine : M1-Dion FR 7722.00 (Reichhold) = 75-85 % en poids
   M4-Viapam VUP 4754 Bemt (Vianova Resins) = 65,75 % en poids
Catalyseur : péroxyde type méthyl éthyl cétone : 10-35 % du poids total de la résine
Fibres de verre = 15-35 % en poids
pigments : titane rutile traité au chlore

### Gelcoat

Pigments = titane rutile traité au chlore
Accélérateur = octoate de cobalt à 6 % = 0,5 % du poids total de la résine
Catalyseur = péroxyde type méthyl éthyl cétone = 10-35 % du poids total de la résine
Résine = Médogel série M (peintures du médoc) ou gelcoat
NI 11 (Reichhold) : 300 g - 600 g/m²

### 3ème couche

Peinture : base deltron HS sauf 914 (PPG industries SA) : 2 volumes
Diluant : D870 S0741 (PPG industries SA) : 2 volumes
Catalyseur : D802 durcisseur STD (PPG industries SA) : 1 volume

Pour obtenir un tel élément de couverture de toiture, on procède généralement de la manière suivante. Tout d'abord, on réalise un moule, généralement en matière synthétique pour permettre l'obtention de formes conformes à celles d'une partie de couverture traditionnelle. A la surface de ce moule correspondant au fond de la cavité de moulage, on dépose par projection, sous forme de gouttelettes irrégulières, une peinture polyuréthanne ou acrylique ou bi-composants acrylique-uréthane pour former la couche dite supérieure de l'élément de couverture de toiture stratifié. Cette projection s'effectue au moyen de pistolets à gravité pneumatique. On choisit un débit important de peinture et une faible pression d'air pour obtenir lors de la chute par gravité de la peinture des projections irrégulières.

Généralement, préalablement à cette étape de dépose de la peinture, on applique à la surface de la cavité de moulage au moins un agent de démoulage. Au moins l'un des agents de démoulage est constitué par de l'alcool polyvinylique pour conférer un aspect mat à l'élément de couverture une fois fabriqué. Outre l'alcool polyvinylique, on peut utiliser un agent de démoulage choisi dans les composés suivants :
- cire liquide ou en pâte type cire FK fabriquée par peintures du médoc SA,
- agent semi-permanent type moulex 2000 fabriqué par peinture du médoc. Ce ou ces agents de démoulage sont généralement également appliqués au pistolet à gravité pneumatique. Le catalyseur, apte à favoriser le séchage de la peinture est projeté simultanément à la peinture, le mélange catalyseur/peinture ayant été réalisé au préalable. Cette opération de projection est réalisée à l'intérieur d'un tunnel chauffé de manière à activer la polymérisation. L'air chaud est projeté à travers des buses dans le tunnel. Ces entrées d'air chaud participent à l'obtention de projections irrégulières de la peinture.

Une fois cette opération de dépose de la peinture réalisée, le moule est amené au poste d'application du gelcoat. Cette application s'effectue, à nouveau, au pistolet. Le moule poursuit ses déplacements à l'intérieur du tunnel chauffé pour y recevoir une couche destinée à constituer l'âme dudit élément de couverture. Cette couche est constituée de fibres de verres et d'une résine polymérisable teintée dans la masse. Celle-ci est également appliquée au pistolet. La présence de fibres de verres nécessite un débullage ultérieur de cette couche. Ce débullage peut s'effectuer au moyen par exemple d'une charge de billes d'acier disposée à l'intérieur d'une enveloppe polyéthylène, l'ensemble étant appliqué sur la surface à débuller.

Une fois l'opération de débullage terminée, la pièce est extraite de l'installation de production et peut être stockée en vue d'un montage sur une charpente. Au cours de sa fabrication, il est préférable que cette pièce soit exposée à une température de l'ordre de 30°C-60°C pour accélérer toutes les polymérisations.

Dans le cas de la fabrication d'ardoises, le moule est au cours de la première étape de projection d'une peinture maintenu incliné pour conférer aux taches obtenues à partir de la projection de peinture un aspect de coulée, imitant mieux l'ardoise.

## Revendications

1. Elément de couverture de toiture préfabriqué se présentant sous forme d'un stratifié composé de sa face interne vers sa face externe exposée aux intempéries, d'au moins une première couche continue constituant l'âme dudit élément et formée d'un mélange d'au moins un liant thermodurcissable et de matériaux de renfort, d'une deuxième couche continue d'un enduit de protection aux intempéries et aux ultraviolets, dit gelcoat, constitué du mélange d'au moins une résine synthétique, de préférence thermodurcissable, telle qu'une résine polyester, d'un constituant teintant dans la masse ladite résine et d'un catalyseur,
**caractérisé en ce que** l'élément de couverture comporte en outre, au moins une troisième couche discontinue d'une peinture répartie de manière irrégulière à la surface de la deuxième couche et composée de matériaux non miscibles avec les constituants de la deuxième couche pour former à la surface de la deuxième couche des taches conférant en coopération avec la deuxième couche dudit élément un aspect imitant celui des matériaux traditionnels, tels que les ardoises ou les tuiles.

2. Elément de couverture de toiture préfabriqué selon la revendication 1,
**caractérisé en ce que** l'âme dudit élément est constituée d'un mélange d'au moins une résine thermodurcissable teintée dans la masse, telle qu'une résine polyester teintée et de fibres de verres, les fibres de verres étant présentes dans ledit mélange dans une proportion comprise dans la plage 20 % en poids à 30 % en poids.

3. Elément de couverture de toiture selon l'une des revendications 1 et 2,
**caractérisé en ce que** l'épaisseur de la deuxième couche est comprise dans la plage 0,3 mm à 0,5 mm.

4. Elément de couverture de toiture préfabriqué selon l'une des revendications 1 à 3,
**caractérisé en ce que** les constituants de la première couche et de la deuxième couche servant à la teinture des dites couches sont choisis de manière telle que la teinte de la première couche est identique à celle de la deuxième couche.

5. Elément selon l'une des revendications 1 à 4,
**caractérisé en ce que** la troisième couche est constituée d'une peinture à base essentiellement d'une résine choisie dans le groupe des résines polyuréthanne, acrylique, acrylique-uréthane, d'un catalyseur apte à favoriser la polymérisation de ladite résine et de pigments.

6. Elément selon l'une des revendications 1 à 5,
**caractérisé en ce que** la peinture constitutive de la troisième couche recouvre au plus 15 % de la surface de la deuxième couche.

7. Elément selon l'une des revendications 1 à 6,
**caractérisé en ce que** la troisième couche est appliquée à la surface de la deuxième couche sous forme de gouttelettes par projection.

8. Procédé de fabrication d'un élément de couverture de toiture préfabriqué conforme à l'une des revendications 1 à 7,
**caractérisé en ce qu'**on dépose par projection sous forme de gouttelettes irrégulières à la surface de la cavité de moulage d'un moule de forme correspondant à la forme d'une portion de couverture à reproduire, une peinture pour former la couche dite supérieure d'un élément de couverture de toiture stratifié, **en ce qu'**on recouvre, après durcissement, cette couche d'une deuxième couche continue d'un enduit de protection aux intempéries et aux ultraviolets dit gel coat constitué d'un mélange à base d'une résine synthétique de préférence thermodurcissable teintée non miscible avec la peinture de la couche supérieure et **en ce qu'**on applique après durcissement de cette deuxième couche, une couche apte à former l'âme dudit élément, cette couche étant constituée d'au moins un matériau de renfort et d'un liant thermodurcissable.

9. Procédé selon la revendication 8,
**caractérisé en ce que** préalablement à la dépose à l'intérieur du moule de la peinture constitutive de la couche supérieure, on revêt la cavité de moulage d'au moins un agent de démoulage constitué d'alcool polyvinylique pour conférer un aspect mat à l'élément de couverture.

## Patentansprüche

1. Vorgefertigtes Dachabdeckelement in Form einer Schichtplatte, bestehend, von ihrer Außenseite zu ihrer den Witterungseinflüssen ausgesetzten Innenseite, aus wenigstens einer ersten durchgehenden Schicht, die den Kern des besagten Elements bildet und aus einer Mischung aus wenigstens einem hitzehärtbaren Bindemittel und Verstärkungsstoffen besteht, aus einer zweiten durchgehenden Schicht eines als Gelcoat bezeichneten Schutzüberzugs gegen die Witterungseinflüsse und Ultraviolettstrahlen, der aus einer Mischung aus wenigstens einem, vorzugsweise hitzehärtbaren, Kunstharz, etwa einem Polyesterharz, einem das besagte Harz in der Masse färbenden Bestandteil und einem Katalysator besteht,
**dadurch gekennzeichnet, daß** das Abdeckelement außerdem wenigstens eine unterbrochene dritte Schicht aus einem Anstrich umfaßt, der unregelmäßig auf der Oberfläche der zweiten Schicht verteilt ist und aus Stoffen besteht, die nicht mit den Bestandteilen der zweiten Schicht mischbar sind, um auf der Oberfläche der zweiten Schicht Fleckungen zu bilden, die im Zusammenwirken mit der zweiten Schicht des besagten Elements ein Aussehen schaffen, welches das Aussehen traditioneller Materialien, wie etwa Schiefer oder Dachziegeln, nachahmt.

2. Vorgefertigtes Dachabdeckelement nach Anspruch 1,
**dadurch gekennzeichnet, daß** der Kern des besagten Elements aus einer Mischung aus wenigstens einem in der Masse gefärbten hitzehärtbaren Harz, etwa einem gefärbten Polyesterharz, und Glasfasern besteht, wobei die Glasfasern in der besagten Mischung in einem Anteil vorhanden sind, der im Bereich von 20 Gewichtsprozent bis 30 Gewichtsprozent enthalten ist.

3. Dachabdeckelement nach einem der Ansprüche 1 und 2,
**dadurch gekennzeichnet, daß** die Dicke der zweiten Schicht im Bereich von 0,3 mm bis 0,5 mm enthalten ist.

4. Vorgefertigtes Dachabdeckelement nach einem der Ansprüche 1 bis 3,
**dadurch gekennzeichnet, daß** die Bestandteile der ersten Schicht und der zweiten Schicht, die zur Färbung der besagten Schichten dienen, so gewählt sind, daß der Farbton der ersten Schicht mit dem der zweiten Schicht identisch ist.

5. Element nach einem der Ansprüche 1 bis 4,
**dadurch gekennzeichnet, daß** die dritte Schicht aus einem Anstrich im wesentlichen auf der Basis eines Harzes, das aus der Gruppe der Polyurethan-, Acryl-, Acrylurethanharze gewählt ist, einem Katalysator, der die Polymerisation des besagten Harzes fördern kann, und Pigmenten besteht.

6. Element nach einem der Ansprüche 1 bis 5,
**dadurch gekennzeichnet, daß** die dritte Schicht höchstens 15 % der Oberfläche der zweiten Schicht bedeckt.

7. Element nach einem der Ansprüche 1 bis 6,
**dadurch gekennzeichnet, daß** die dritte Schicht auf der Oberfläche der zweiten Schicht in Form von Tröpfchen durch Aufspritzen aufgebracht ist.

8. Verfahren zur Herstellung eines vorgefertigten Dachabdeckelement nach einem der Ansprüche 1 bis 7,
**dadurch gekennzeichnet daß** durch Aufspritzen in Form von unregelmäßigen Tröpfchen auf der Oberfläche des Formraums eines Formwerkzeugs mit einer Form entsprechend der Form eines nachzubildenden Dachabschnitts ein Anstrich aufgebracht wird, um die sogenannte obere Schicht eines geschichteten Dachabdeckelements zu bilden, daß nach dem Aushärten diese Schicht mit einer durchgehenden zweiten Schicht eines als Gelcoat bezeichneten Schutzüberzugs gegen die Witterungseinflüsse und Ultraviolettstrahlen bedeckt wird, der aus einer Mischung auf der Basis eines vorzugsweise hitzehärtbaren, gefärbten und nicht mit dem Anstrich der oberen Schicht mischbaren Kunstharzes besteht, und daß nach dem Aushärten dieser zweiten Schicht eine Schicht aufgetragen wird, die den Kern des besagten Elements bilden kann, wobei diese Schicht aus wenigstens einem Verstärkungsstoff und einem hitzehärtbaren Bindemittel besteht.

9. Verfahren nach Anspruch 8,
**dadurch gekennzeichnet, daß** vor dem Aufbringen des die obere Schicht bildenden Anstrichs im Innern des Formwerkzeugs der Formraum mit wenigstens einem Formtrennmittel bestrichen wird, das aus Polyvinylalkohol besteht, um dem Abdeckelement ein mattes Aussehen zu verleihen.

## Claims

1. A prefabricated roofing element in the form of a laminate made up, from its inner face to its outer face exposed to the weather, of at least a first continuous layer constituting the core of the said element and formed from a mixture of at least a thermosetting binder and reinforcing materials, a second continuous layer of a coating providing protection against the weather and ultraviolet radiation, termed the gel coat, consisting of a mixture of at least a synthetic, preferably thermosetting, resin, such as a polyester resin, a constituent bulk-colouring the said resin and a catalyst,
**characterised in that** the roofing element also comprises at least a third, discontinuous layer of a paint distributed irregularly on the surface of the second layer and composed of materials immiscible with the constituents of the second layer in order to form mottling on the surface of the second layer imparting, in conjunction with the second layer of the said element, an appearance imitating that of traditional materials, such as slates or tiles.

2. A prefabricated roofing element according to Claim 1,
**characterised in that** the core of the said element consists of a mixture of at least a bulk-coloured thermosetting resin, such as a coloured polyester resin, and glass fibres, the glass fibres being present in the said mixture in a proportion within the range 20 % by weight to 30 % by weight.

3. Roofing element according to one of Claims 1 and 2,
**characterised in that** the thickness of the second layer is within the range 0.3 mm to 0.5 mm.

4. A prefabricated roofing element according to one of Claims 1 to 3,
**characterised in that** the constituents of the first layer and of the second layer serving to colour the said layers are chosen such that the shade of the first layer is identical to that of the second layer.

5. An element according to one of Claims 1 to 4,
**characterised in that** the third layer consists of a paint essentially based on a resin chosen from the group of polyurethane, acrylic and acrylic-urethane resins, a catalyst suitable for promoting the polymerisation of the said resin and pigments.

6. An element according to one of Claims 1 to 5,
**characterised in that** the paint making up the third layer covers at most 15 % of the surface of the second layer.

7. An element according to one of Claims 1 to 6,
**characterised in that** the third layer is applied to the surface of the second layer in the form of droplets by spraying.

8. A method for the manufacture of a prefabricated roofing element according to one of Claims 1 to 7,
**characterised in that** a paint to form the layer termed the top layer of a laminated roofing element is deposited by spraying in the form of irregular droplets on the surface of the mould cavity of a mould having a shape corresponding to the shape of a roofing portion to be reproduced, **in that** this layer is covered, after hardening, with a second continuous layer of a coating providing protection against the weather and ultraviolet radiation, termed the gel coat, consisting of a mixture based on a coloured synthetic, preferably thermosetting, resin immiscible with the paint of the top layer and **in that**, after hardening of this second layer, a layer suitable for forming the core of the said element is applied, this layer consisting of at least a reinforcing material and a thermosetting binder.

9. A method according to Claim 8,
**characterised in that** before the paint making up the upper layer is deposited inside the mould the mould cavity is coated with at least a mould-release agent consisting of polyvinyl alcohol in order to impart a matt appearance to the roofing element.
